# EUROPÄISCHE PATENTSCHRIFT

(11) **EP 1 043 753 B1**
(45) Veröffentlichungstag und Bekanntmachung des Hinweises auf die Patenterteilung: **11.05.2005**
(21) Anmeldenummer: 00104951.9
(22) Anmeldetag: 08.03.2000
(51) Int. Cl.: H01J 61/36

(54) **Metallisches Bauteil und Entladungslampe**
Metallic element and discharge lamp
Elément métallique et lampe à décharge

(30) Priorität: 09.04.1999 DE 19915920
(43) Veröffentlichungstag der Anmeldung: 11.10.2000
(73) Patentinhaber: W.C. Heraeus GmbH, 63450 Hanau (DE)
(72) Erfinder: Giesel, Thomas, 63526 Erlensee (DE); Lupton, David, Dr., 63571 Gelnhausen (DE); Kruger, Frank, Dr., 61200 Wölfersheim (DE); Schölz, Friedhold, 63517 Rodenbach (DE)
(74) Vertreter: Kühn, Hans-Christian

(56) Entgegenhaltungen:
- EP-A- 0 341 750
- EP-A- 0 410 511
- EP-A- 0 751 549
- WO-A-98/37570
- US-A- 4 015 165
- US-A- 5 424 609
- PATENT ABSTRACTS OF JAPAN vol. 009, no. 197 (E-335), 14. August 1985 (1985-08-14) & JP 60 063871 A (TOSHIBA KK), 12. April 1985 (1985-04-12)

## Beschreibung

Die Erfindung betrifft ein metallisches Bauteil für Entladungslampen, mit einem Träger aus Niob, Tantal oder aus auf Niob und/oder Tantal basierenden Legierungen sowie eine Entladungslampe.

Ein derartiges Bauteil ist aus der Schrift G 86 28 310.3 bekannt. Sie zeigt eine Möglichkeit auf, Niob als Stromdurchführung für Hochdrucklampen einzusetzen. Dabei wird eine gasdichte Einschmelzung und eine konstruktiv sehr aufwendige Anordnung verwendet, um das Niob vor Korrosion, hier unter anderem durch aggressive Metallhalogenide, zu schützen.
In GB 2 178 230 A werden derartige Bauteile als Stromdurchführungen für eine Entladungslampe verwendet. Der Einsatz einer solchen Entladungslampe in einem Temperaturbereich von 200 - 300°C beziehungsweise in einer Atmosphäre mit hohem Feuchtigkeitsgehalt wird vor allem im Zusammenhang mit einer äußeren Kapsel empfohlen, die die Stromdurchführungen vor Oxidation und Korrosion schützt. So zeigt ein Beispiel die Entladungslampe und die Stromdurchführungen innerhalb einer mit Edelgas gefüllten, gasdicht verschlossenen Schutzkapsel aus Glas.
Aus der Veröffentlichung "Niobium in High Temperature Applications" des Autors H. Inouye, die auf einer am 08.11.1981 in San Francisco abgehaltenen Tagung basiert (Proceedings of the International Symposium), ist das Problem der extrem niedrigen Oxidationsbeständigkeit von Niob und dessen Legierungen bereits bei niedrigen Temperaturen ab ca. 400°C bekannt. Das dem Niob eng verwandte Metall Tantal verhält sich dazu ähnlich. Aufgrund dieser Eigenschaft ist der Einsatzbereich dieser Metalle und ihrer Legierungen bei erhöhten Temperaturen stark begrenzt. So sind bereits Beschichtungen bekannt, die die Oxidationsbeständigkeit erhöhen. Dabei handelt es sich üblicherweise um Silizid- oder Aluminidbeschichtungen, die nur unter hohem Aufwand aufgebracht werden können. Zudem resultiert die Sprödigkeit dieser Schichten in einer Beeinträchtigung der Thermoschockbeständigkeit verbunden mit der Bildung von Rissen oder Abplatzungen der Schicht. Die beabsichtigte Schutzfunktion der Beschichtung geht damit verloren und die Oxidation des Metalls kann ausgehend von den Fehlstellen in der Schicht voranschreiten.

Das Dokument JP 60063871 offenbart ein metallisches Bauteil für Stromdurchführungen in Entladungslampen gemäß dem Oberbegriff des Anspruchs 1 und eine Entladungslampe gemäß dem Oberbegriff des Anspruchs 5.

Der vorliegenden Erfindung liegt nun das Problem zugrunde, die Beständigkeit metallischer Bauteile mit einem Träger aus Niob, Tantal oder aus auf Niob und/oder Tantal basierenden Legierungen, die in oder an Entladungslampen angeordnet sind, gegen Oxidation und Korrosion zu erhöhen.
Das Problem wird durch die Merkmale im kennzeichnenden Teil des Anspruchs 1 und diejenigen im kennzeichnenden Teil des Anspruchs 5 gelöst. Die dort erwähnte Beschichtung erfüllt sehr gut die Anforderungen an eine Erhöhung der Oxidations- und Korrosionsbeständigkeit, eine ausreichende Duktilität und die Thermoschockbeständigkeit.
Für die aus einer oder mehreren Einzelschichten aufgebaute Beschichtung werden idealerweise die Edelmetalle Gold und/oder Platin und/oder Palladium und/oder eine aus mindestens zwei dieser Elemente gebildete Legierung verwendet. Diese für die Beschichtung verwendeten Edelmetalle besitzen einen Schmelzpunkt oberhalb 1000°C. Daher gestatten diese Beschichtungen in reduzierender oder inerter Atmosphäre die Einwirkung höherer Temperaturen als die in der Entladungslampe normalerweise auftretenden Einsatztemperaturen, so dass eventuell vor dem Einsatz erforderliche Montagevorgänge wie z.B. Löten daran ausgeführt werden können. So können beispielsweise Stromdurchführungen aus Nioblegierungen für Entladungslampen zuerst mit dem Edelmetall beschichtet werden und anschließend die beschichteten Stromdurchführungen in Öffnungen des Entladungsgefäßes eingelötet werden, ohne dass die schützende Wirkung der Beschichtung durch die hohe Temperaturbelastung während des Lötvorganges verloren geht.
Als besonders vorteilhaft hat sich erwiesen, wenn auf dem Träger eine erste Einzelschicht aus Gold und darauf eine zweite Einzelschicht aus Platin und/oder Palladium und/oder einer Legierung aufgebracht ist, die aus mindestens zwei der Edelmetalle Gold, Platin oder Palladium gebildet ist.
Dabei weist eine erste Einzelschicht vorzugsweise eine Dicke von 0,1µm bis 5µm, weitere darauf aufgebrachte Einzelschichten jeweils eine Dicke von 1µm bis 5µm auf. Unter einer Einzelschicht wird dabei eine Schicht aus einem Edelmetall oder einer Edelmetall-Legierung verstanden, die in einem oder in aufeinanderfolgenden Fertigungsschritten, auch mit Hilfe unterschiedlicher Fertigungsverfahren, hergestellt ist.
Das Beschichtungsmaterial ist im Hinblick auf den im Einsatz vorliegenden Temperaturbereich abhängig von seinem Schmelzpunkt aus den genannten Edelmetallen oder Edelmetall-Legierungen auszuwählen. Werden unterschiedliche Edelmetalle kombiniert, können sich unter Einwirkung von erhöhten Temperaturen Diffusionsverbindungen ausbilden. Somit kann die Beschichtung einen durch Diffusion erzeugten Edelmetall-Mischkristall aufweisen, der entweder nur am Übergang zwischen zwei Einzelschichten vorliegt oder aber das ganze Volumen der Beschichtung einnimmt. Diffundiert beispielsweise bei Gold als erster Einzelschicht und Palladium als zweiter Einzelschicht das Palladium in die darunter liegende Goldschicht ein, so erhöht sich deren Schmelzpunkt. Diese Diffusionsverbindung kann durch eine Temperaturbehandlung beispielsweise direkt nach der Herstellung des beschichteten Bauteils, während eines Lötvorganges bei der Montage des Bauteils oder aber am Einsatzort und unter Einsatzbedingungen hergestellt werden.
Die Einzelschicht kann physikalisch und/oder chemisch auf den Träger aus Niob, Tantal oder aus auf Niob und/oder Tantal basierenden Legierungen aufgebracht werden. Idealerweise erfolgt die Aufbringung einer Einzelschicht durch Sputtern und/ oder Galvanisieren, da hier auch eine selektive Beschichtung von Flächen an Bauteilen mit komplexen Formen möglich ist. Zudem sind die beiden Verfahren einfach, unkompliziert und ohne die Verwendung hoher Temperaturen ausführbar. Vor allem die erste Einzelschicht wird vorzugsweise durch Sputtern oder durch Sputtern und einen sich anschließenden Galvanisierungsprozess hergestellt, da das gesputterte Edelmetall eine gut haftende Verbindung mit dem Träger eingeht und so als Haftvermittler wirkt.
Die Oberflächengüte des zu beschichtenden Trägers aus Niob, Tantal oder aus Niob und/oder Tantal basierenden Legierungen ist ein entscheidender Einflußfaktor für die Dauer der Schutzwirkung der Beschichtung. Befinden sich viele Fehlstellen wie beispielsweise Poren, Kratzer oder Bearbeitungsspuren auf der Oberfläche des Trägers, ist die Wahrscheinlichkeit erhöht, daß die Beschichtung an diesen Stellen nicht vollstandig geschlossen werden kann. Ausgehend von diesen Fehlstellen, die sich in der Beschichtung beispielsweise in Form von Löchern oder dünnen Stellen fortsetzen können, wird der Träger durch Oxidation oder Korrosion angegriffen. Für eine gute Schichthaftung hat es sich als vorteilhaft erwiesen, wenn der Träger aus Niob, Tantal oder aus auf Niob und/oder Tantal basierenden Legierungen vor dem Aufbringen der Beschichtung eine chemische Reinigung und Aktivierung der Oberfläche erfährt. Möglich ist beispielsweise ein Beizen der Teile, wodurch vor allem anorganische Ablagerungen, zu denen unter anderem auch Oxidschichten zu zählen sind, beseitigt werden.
Die erfindungsgemäße Entladungslampe beinhaltet ein Entladungsgefäß, durch dessen Wand metallische Bauteile als Stromdurchführungen geführt sind, wie zum Beispiel bei Hochdrucklampen. Dabei weisen die Stromdurchführungen einen Träger aus Niob, Tantal oder auf Niob und / oder Tantal basierenden Legierungen auf, der eine Beschichtung aus einer oder mehreren Einzelschichten aufweist, die aus mindestens einem Edelmetall und/oder aus einer Edelmetall-Legierung gebildet ist. Ein großer Vorteil der Entladungslampen mit derart beschichteten Stromdurchführungen ist, daß sie ohne eine zusätzliche äußere Schutzkapselung, beispielsweise aus Glas, betrieben werden können. Das für die Beschichtung der Stromdurchführungen vorzugsweise verwendete Edelmetall ist Gold und/oder Platin und/oder Palladium und/oder eine aus mindestens zwei dieser Edelmetalle gebildete Legierung.
Als besonders vorteilhaft hat es sich erwiesen, wenn auf den Träger der Stromdurchführungen eine erste Einzelschicht aus Gold und darauf eine zweite Einzelschicht aus Platin und/oder Palladium und/oder einer Legierung aufgebracht ist, die aus mindestens zwei der Edelmetalle Gold, Platin oder Palladium gebildet ist. Dabei kann die erste Einzelschicht eine Dicke von 0,1µm bis 5µm, weitere darauf aufgebrachte Einzelschichten jeweils eine Dicke von 1µm bis 5µm aufweisen. Die Beschichtung kann den Träger der Stromdurchführungen auch nur teilweise bedecken. Zudem kann die Beschichtung einen durch Diffusion erzeugten Edelmetall-Mischkristall aufweisen.

Die nachfolgenden Beispiele 1 bis 9 und die Figur 1 führen die Vorteile der Erfindung näher aus. Für alle Beispiele wurden Bauteile in Form von Drahtstiften aus der Legierung NbZr1 mit dem Durchmesser 1mm und der Länge 15mm verwendet.

### Beispiel 1 (Vergleichsversuch):

Versuch: Drahtstifte wurden an Luft über einen Zeitraum von 10h bei einer Temperatur von 500°C behandelt.
Ergebnis: Die Drahtstifte zerfielen zu einem weißen Staub aus Niob-Zirkonium-Oxid

### Beispiel 2:

Vorbehandlung: Drahtstifte wurden durch Beizen in einem Gemisch aus verdünnter Schwefelsäure und Flußsäure gereinigt. Auf die gebeizten Oberflächen der Drahtstifte wurde Gold mit einer Dicke von ca. 0,2µm gesputtert, das hier als Haftvermittler dient. Das gesputterte Gold wurde mit Hilfe eines handelsüblichen, alkalischen Bades mit ca. 4µm dickem, galvanisch abgeschiedenem Feingold belegt.
Versuch: Die Drahtstifte mit einer demzufolge ca. 4,2µm dicken Einzelschicht aus Gold, durch Sputtern und galvanische Abscheidung aufgebracht, wurden an Luft über einen Zeitraum von 10h bei einer Temperatur von 500°C behandelt.
Ergbnis: Es wurden keine Anzeichen von oxidativem Angriff an den mit Gold beschichteten Drahtstiften festgestellt.

### Beispiel 3:

Vorbehandlung: wie Vorbehandlung in Bsp. 2
Versuch: Drahtstifte mit einer demzufolge ca. 4,2µm dicken Einzelschicht aus Gold, durch Sputtem und galvanische Abscheidung aufgebracht, wurden an Luft über einen Zeitraum von 5min bei einer Temperatur von 900°C behandelt.
Ergebnis: Es wurden keine Anzeichen von oxidativem Angriff an den mit Gold beschichteten Drahtstiften festgestellt.

### Beispiel 4:

Vorbehandlung: wie Vorbehandlung in Bsp. 2
Versuch: Drahtstifte mit einer demzufolge ca. 4,2µm dicken Einzelschicht aus Gold, durch Sputtern und galvanische Abscheidung aufgebracht, wurden an Luft über einen Zeitraum von 5min bei einer Temperatur von 900°C ausgelagert und anschließend über einen Zeitraum von 10h bei einer Temperatur von 500°C behandelt.
Ergebnis: Es wurde ein sehr geringer oxidativer Angriff an den mit Gold beschichteten Drahtstiften festgestellt. Ein metallographischer Schliff zeigte, daß eine Diffusionsverbindung zwischen der NbZr1-Legierung und der Goldschicht entstanden war.

### Beispiel 5:

Vorbehandlung: wie Vorbehandlung in Bsp. 2
Versuch: Drahtstifte mit einer demzufolge ca. 4,2µm dicken Einzelschicht aus Gold, durch Sputtem und galvanische Abscheidung aufgebracht, wurden an Luft über einen Zeitraum von 5min bei einer Temperatur von 1100°C behandelt.
Ergebnis: Da die im Versuch eingestellte Temperatur von 1100°C oberhalb des Schmelzpunktes von Gold lag, wurden Anschmelzerscheinungen an der Gold-Beschichtung beobachtet. Dennoch wurde augenscheinlich kein oxidativer Angriff an den mit Gold beschichteten Drahtstiften festgestellt.

### Beispiel 6:

Vorbehandlung: wie Vorbehandlung in Bsp. 2
Versuch: Drahtstifte mit einer demzufolge ca. 4,2µm dicken Einzelschicht aus Gold, durch Sputtem und galvanische Abscheidung aufgebracht, wurden an Luft über einen Zeitraum von 5min bei einer Temperatur von 1100°C ausgelagert.und anschließend über einen Zeitraum von 10h bei einer Temperatur von 500°C behandelt.
Ergebnis: Es wurden Anschmelzerscheinungen an der Beschichtung und ein sehr geringer oxidativer Angriff an den mit Gold beschichteten Drahtstiften festgestellt.

### Beispiel 7:

Vorbehandlung: Drahtstifte wurden durch Beizen in einem Gemisch aus verdünnter Schwefelsäure und Flußsäure gereinigt. Auf die gebeizten Oberflächen der Drahtstifte wurde Gold mit einer Dicke von ca. 0,2µm gesputtert, das hier als Haftvermittler dient. Das gesputterte Gold wurde mit Hilfe eines handelsüblichen, alkalischen Bades mit ca. 4µm dickem, galvanisch abgeschiedenem Feingold belegt. Anschließend wurde diese insgesamt ca. 4,2µm dicke Einzelschicht aus Gold in einem neutralen Bad (pH 7,8) galvanisch mit einer ca. 3µm dicken Einzelschicht aus Palladium belegt.
Versuch: Die Drahtstifte mit den beiden Einzelschichten aus Gold und Palladium wurden an Luft über einen Zeitraum von 5min bei einer Temperatur von 1100°C und anschließend über einen Zeitraum von 10h bei einer Temperatur von 500°C behandelt.
Ergbnis: Es wurden weder Anschmelzerscheinungen an der Beschichtung noch Anzeichen von oxidativem Angriff an den mit Gold und Palladium beschichteten Drahtstiften festgestellt.

### Beispiel 8:

Vorbehandlung: wie in Bsp. 7
Versuch: Die Drahtstifte mit den beiden Einzelschichten aus Gold und Palladium wurden an Luft über einen Zeitraum von 10h bei einer Temperatur von 500°C behandelt.
Ergebnis: Es wurde kein oxidativer Angriff an den mit Gold und Palladium beschichteten Drahtstiften festgestellt. Ein metallographischer Schliff zeigte, daß auf einigen Drahtstiften in der Beschichtung ein vollständiger Gold-Palladium-Mischkristall entstanden war. Die Beschichtung hatte einen gut haftenden Verbund mit den Drahtstiften gebildet.

### Beispiel 9:

Vorbehandlung: Drahtstifte wurden durch Beizen in einem Gemisch aus verdünnter Schwefelsäure und Flußsäure gereinigt. Auf die gebeizten Oberflächen der Drahtstifte wurde Palladium mit einer Dicke von ca. 0,4µm gesputtert, das hier als Haftvermittler dient. Das gesputterte Palladium wurde mit Hilfe eines handelsüblichen, neutralen Bades mit ca. 4µm dickem, galvanisch abgeschiedenem Palladium belegt.
Versuch: Die Drahtstifte mit der demzufolge ca. 4,4µm dicken Einzeischicht aus Palladium, durch Sputtern und galvanische Abscheidung aufgebracht, wurden an Luft über einen Zeitraum von 5min bei einer Temperatur von 1100°C und anschließend 10h bei einer Temperatur von 500°C behandelt.
Ergebnis: Es wurde kein oxidativer Angriff an den mit Palladium beschichteten Drahtstiften festgestellt.

Fig. 1 zeigt beispielhaft einen der beiden Anschlußbereiche einer Entladungslampe. In diesem Beispiel ist die Entladungslampe mit einem rohrförmigen Entladungsgefäß 1 aus Keramik und einer Stromdurchführung 2 aus Niob hergestellt, deren Oberfläche teilweise mit der erfindungsgemäßen Beschichtung 3 aus Edelmetall bedeckt ist. Die Stromdurchführung 2 ist mit Hilfe eines Glaslotes 4 in die Rohröffnung des Entladungsgefäßes 1 gasdicht eingelötet und ragt mit dem unbeschichteten Ende in das Entladungsgefäß 1 hinein. Das andere Ende der Stromdurchführung 2 mit der Beschichtung 3 befindet sich außerhalb des Entladungsgefäßes 1 an der Umgebungsluft. Dabei bedeckt das Glaslot 4 auch den Bereich der Stromdurchführung 2, an dem die Beschichtung 3 endet, so daß die Stromdurchführung 2 im Bereich außerhalb des Entladungsgefäßes 1 vollständig mit der Beschichtung 3 bedeckt und vor Oxidation durch den Sauerstoff aus der Umgebungsluft geschützt ist. Das unbeschichtete Ende der Stromdurchführung 2 trägt hier beispielsweise eine Wolfram-Elektrode 5.

## Patentansprüche

1. Metallisches Bauteil für Stromdurchführungen (2) in Entladungslampen, mit einem Träger aus Niob, Tantal oder auf Niob und/oder Tantal basierenden Legierungen, wobei der Träger eine Beschichtung (3) aus einer oder mehreren Einzelschichten aufweist, die aus mindestens einem Edelmetall und /oder aus einer Edelmetall-Legierung gebildet ist, **dadurch gekennzeichnet, dass** auf dem Träger eine erste Einzelschicht aus Gold und darauf eine zweite Einzelschicht aus Platin und/oder Palladium und/oder einer Legierung aufgebracht ist, die aus mindestens zwei der Edelmetalle Gold, Platin oder Palladium gebildet ist.

2. Metallisches Bauteil nach Anspruch 1, **dadurch gekennzeichnet, dass** die erste Einzelschicht eine Dicke von 0,1µm bis 5µm aufweist und weitere darauf aufgebrachte Einzelschichten jeweils eine Dicke von 1µm bis 5µm aufweisen.

3. Metallisches Bauteil nach Anspruch 1, **dadurch gekennzeichnet, dass** die Beschichtung den Träger nur teilweise bedeckt.

4. Metallisches Bauteil nach Anspruch 1, **dadurch gekennzeichnet, dass** die Beschichtung einen durch Diffusion erzeugten Edelmetall-Mischkristall aufweist.

5. Entladungslampe mit einem keramischen Entladungsgefäß(1), durch dessen Wand metallische Bauteile als Stromdurchführungen (2) geführt sind, wobei die Stromdurchführungen einen Träger aus Niob, Tantal oder auf Niob und / oder Tantal basierenden Legierungen aufweisen, der eine Beschichtung (3) aus einer oder mehreren Einzelschichten aufweist, die aus mindestens einem Edelmetall und/oder aus einer Edelmetall-Legierung gebildet ist, wobei die Stromdurchführungen mittels eines Glaslotes (4) gasdicht in das Entladungsgefäß eingelötet sind, **dadurch gekennzeichnet, dass** das aus dem Entladungsgefäß und dem Glaslot ragende Ende der Stromdurchführungen von der Beschichtung vollständig bedeckt ist.

6. Entladungslampe nach Anspruch 5, **dadurch gekennzeichnet, dass** das Edelmetall Gold und/oder Platin und/oder Palladium und/oder eine aus mindestens zwei dieser Edelmetalle gebildete Legierung ist.

7. Entladungslampe nach einem der Ansprüche 5 bis 6, **dadurch gekennzeichnet, dass** auf dem Träger eine erste Einzelschicht aus Gold und darauf eine zweite Einzelschicht aus Platin und/oder Palladium und/oder einer Legierung aufgebracht ist, die aus mindestens zwei der Edelmetalle Gold, Platin oder Palladium gebildet ist.

8. Entladungslampe nach einem der Ansprüche 5 bis 7, **dadurch gekennzeichnet, dass** die erste Einzelschicht eine Dicke von 0,1µm bis 5µm aufweist und weitere darauf aufgebrachte Einzelschichten jeweils eine Dicke von 1µm bis 5µm aufweisen.

9. Entladungslampe nach einem der Ansprüche 5 bis 8, **dadurch gekennzeichnet, dass** die Beschichtung den Träger nur teilweise bedeckt.

10. Entladungslampe nach Anspruch 5, **dadurch gekennzeichnet, dass** die Beschichtung einen durch Diffusion erzeugten Edelmetall-Mischkristall aufweist.

## Claims

1. Metallic component for current feed-throughs (2) in discharge lamps, comprising a support consisting of niobium or tantalum or alloys based on niobium and/or tantalum, the support having a coating (3) of one or more individual layers which is formed from at least one noble metal and/or from a noble metal alloy, **characterized in that** a first individual layer of gold is applied to the support and a second individual layer of platinum and/or palladium and/or an alloy which is formed from at least two of the noble metals gold, platinum and palladium is applied to said layer of gold.

2. Metallic component according to Claim 1, **characterized in that** the first individual layer has a thickness of 0.1 µm to 5 µm and further individual layers applied thereon each have a thickness of 1 µm to 5 µm.

3. Metallic component according to Claim 1, **characterized in that** the coating only partly covers the support.

4. Metallic component according to Claim 1, **characterized in that** the coating comprises a noble metal solid solution produced by diffusion.

5. Discharge lamp comprising a ceramic discharge vessel (1), through the wall of which metallic components are passed as current feed-throughs (2), the current feed-throughs comprising a support consisting of niobium or tantalum or alloys based on niobium and/or tantalum, which has a coating (3) of one or more individual layers which is formed from at least one noble metal and/or from a noble metal alloy, the current feed-throughs being soldered gas-tight into the discharge vessel by means of a glass solder (4), **characterized in that** that end of the current feed-throughs which projects from the discharge vessel and the glass solder is completely covered by the coating.

6. Discharge lamp according to Claim 5, **characterized in that** the noble metal is gold and/or platinum and/or palladium and/or an alloy formed from at least two of these noble metals.

7. Discharge lamp according to either of Claims 5 and 6, **characterized in that** a first individual layer of gold is applied to the support and a second individual layer of platinum and/or palladium and/or an alloy which is formed from at least two of the noble metals gold, platinum and palladium is applied to said layer of gold.

8. Discharge lamp according to any of Claims 5 to 7, **characterized in that** the first individual layer has a thickness of 0.1 µm to 5 µm and further individual layers applied thereon each have a thickness of 1 µm to 5 µm.

9. Discharge lamp according to any of Claims 5 to 8, **characterized in that** the coating only partly covers the support.

10. Discharge lamp according to Claim 5, **characterized in that** the coating comprises a noble metal solid solution produced by diffusion.

## Revendications

1. Composant métallique pour des traversées de courant (2) dans des lampes à décharge, comprenant un support fabriqué à partir de niobium, de tantale ou d'alliages à base de niobium et/ou de tantale, dans lequel le support présente un revêtement (3) constitué d'une ou de plusieurs couche(s) individuelle(s) et formé à partir d'au moins un métal précieux et/ou à partir d'un alliage de métal précieux, **caractérisé en ce qu'**une première couche individuelle en or est appliquée sur le support, sur laquelle est appliquée une seconde couche individuelle en platine et/ou en palladium et/ou en un alliage qui est formé à partir d'au moins deux des métaux précieux que sont l'or, le platine ou le palladium.

2. Composant métallique selon la revendication 1, **caractérisé en ce que** la première couche individuelle présente une épaisseur de 0,1 µm à 5 µm et d'autres couches individuelles appliquées sur celle-ci présentent respectivement une épaisseur de 1 µm à 5 µm.

3. Composant métallique selon la revendication 1, **caractérisé en ce que** le revêtement recouvre le support seulement partiellement.

4. Composant métallique selon la revendication 1, **caractérisé en ce que** le revêtement présente un cristal mixte en métal précieux généré par diffusion.

5. Lampe à décharge, comprenant un récipient de décharge en céramique (1) dont la paroi est traversée par des composants métalliques comme des traversées de courant (2), dans laquelle les traversées de courant présentent un support fabriqué à partir de niobium, de tantale ou d'alliages à base de niobium et/ou de tantale, lequel présente un revêtement (3) constitué d'une ou de plusieurs couche(s) individuelle(s) et formé à partir d'au moins un métal précieux et/ou à partir d'un alliage de métal précieux, et dans laquelle les traversées de courant sont brasées dans le récipient de décharge de manière étanche aux gaz au moyen d'une brasure vitreuse (4), **caractérisée en ce que** l'extrémité des traversées de courant, dépassant du récipient de décharge et de la brasure vitreuse, est recouverte entièrement par le revêtement.

6. Lampe à décharge selon la revendication 5, **caractérisée en ce que** le métal précieux est de l'or et/ou du platine et/ou du palladium et/ou un alliage formé à partir d'au moins deux de ces métaux précieux.

7. Lampe à décharge selon l'une ou l'autre des revendications 5 et 6, **caractérisée en ce qu'**une première couche individuelle en or est appliquée sur le support, sur laquelle est appliquée une seconde couche individuelle en platine et/ou en palladium et/ou en un alliage qui est formé à partir d'au moins deux des métaux précieux que sont l'or, le platine ou le palladium.

8. Lampe à décharge selon l'une des revendications 5 à 7, **caractérisée en ce que** la première couche individuelle présente une épaisseur de 0,1 µm à 5 µm et d'autres couches individuelles appliquées sur celle-ci présentent respectivement une épaisseur de 1 µm à 5 µm.

9. Lampe à décharge selon l'une des revendications 5 à 8, **caractérisée en ce que** le revêtement recouvre le support seulement partiellement.

10. Lampe à décharge selon la revendication 5, **caractérisée en ce que** le revêtement présente un cristal mixte en métal précieux généré par diffusion.
